# EUROPÄISCHE PATENTSCHRIFT

(11) **EP 0 890 395 B1**
(45) Veröffentlichungstag und Bekanntmachung des Hinweises auf die Patenterteilung: **08.05.2002**
(21) Anmeldenummer: 98112633.7
(22) Anmeldetag: 08.07.1998
(51) Int. Cl.: B21B 1/08, B21B 1/14

(54) **Arbeitsverfahren zum Walzen Fertigprofilen aus einem endabmessungsnahen, aus einer Stranggusseinrichtung kommenden Vorprofil**
Method for rolling sheet pile profiles starting from a near net shape casted preliminary section
Procédé de laminage pour laminer des profilés de palplanche à partir d' une ébauche de profilés coulée proche à ses dimensions

(30) Priorität: 12.07.1997 DE 19729991
(43) Veröffentlichungstag der Anmeldung: 13.01.1999
(73) Patentinhaber: SMS Demag AG, 40237 Düsseldorf (DE); CHAPARRAL STEEL, Midlothian, Texas 7600095-9651 (US)
(72) Erfinder: Fournie, David A., Desoto, Texas 75115 (US); Schmelzle, Lloyd M., Desoto, Texas 75115 (US); Svejkovsky, Ulrich, 42349 Wuppertal (DE); Nowak, Hans-Jürgen, 47475 Kamp-Lintfort (DE); Engel, Georg, 40472 Düsseldorf (DE)
(74) Vertreter: Valentin, Ekkehard, Dipl.-Ing.

(56) Entgegenhaltungen:
- EP-A- 0 307 606
- EP-A- 0 653 253
- FR-A- 2 619 520
- GB-A- 2 037 205
- PATENT ABSTRACTS OF JAPAN vol. 017, no. 096 (M-1372), 25. Februar 1993 -& JP 04 288903 A (NKK CORP), 14. Oktober 1992

## Beschreibung

Die Erfindung bezieht sich auf ein Arbeitsverfahren zum Walzen von Fertigprofilen gemäß dem Oberbegriff des Anspruchs 1 (siehe z.B. EP-A-0 653 253).

Das Walzen von Spundwandprofilen wurde bisher durchweg in reversierend arbeitenden Walzstraßen mit allein stehenden Gerüsten und freiem Auslauf des Walzgerüstes durchgeführt, weil die Vielzahl der für die Vorwalzung solcher Profile notwendigen Formkaliber große Reversierwalzgerüste mit, die Vielzahl der Formkaliber aufnehmenden großen Ballenlängen der Walzen erforderte (GB 2 037 205 A). Diese großen Gerüste und die Walzen selbst sowie die notwendigen Manipuliereinrichtungen für das Einbringen des Walzgutes in die verschiedenen Kaliber sind sehr aufwendig, haben einen großen Platzbedarf und erbringen verhältnismäßig geringe Durchgangsleistungen. Die großen Mengen des Walzgutes selbst führen dabei zu verhältnismäßig langen Walzzeiten beim reversierenden Walzen und lassen es praktisch nicht zu, derartige Anlagen in Arbeitstaktfolge mit einer Stranggießanlage zu betreiben. Es sind deshalb bei einem Verbundbetrieb zwischen Stranggießanlage und Walzanlage verhältnismäßig große Zwischenlager notwendig.

Man hat deshalb für das Walzen von Spundwandprofilen bereits in einer nicht vorveröffentlichten älteren Patentanmeldung vorgeschlagen, die anfangs genannte Walzgerüstanordnung zu verwenden, die aus einem eingangsseitigen und einem ausgangsseitigen Tandemgerüst mit jeweils zwei oder mehr Kaliber aufweisenden Duo-Walzenpaaren und diesen zugeordneten Querschiebeeinrichtungen für das Walzgut und einem, zwischen beiden Tandemgerüsten angeordneten Stauchzwischengerüst mit oder ohne Wahlkaliber besteht, und mit dieser das vorgeformte Vorprofil in dem ggfs. mit profilierten Horizontalwalzen ausgestatteten Universalgerüst und in dem ggfs. ebenfalls profilierte Horizontalwalzen aufweisenden Horizontal-Duo-Gerüst der Vorwalzgruppe in mehreren reversierenden Stichen zwischen beiden Walzgerüsten profilverändernd zu formen und anschließend, reversierend in den Kalibern der beiden Tandemgerüste mit oder ohne Einschluß, eines Stiches in dem, profilierte Walzen aufweisenden Stauchzwischengerüst fertig zu formen.

Mit diesen oder ähnlichen Verfahren und Gerüstanordnungen ließen sich jedoch nur geringe Leistungen erzielen, und die Führung des bereits formgewalzten Profils in den Tandemgerüsten bereitete technische Schwierigkeiten. Herstellen ließen sich dabei im wesentlichen nur Spundwandprofile mit U-Profil, nicht aber solche mit dem inzwischen in den verschiedenen Märkten sehr gefragten Z-Profil.

Der Erfindung liegt die Aufgabe zugrunde das Arbeits-Verfahren nach der genannten, nicht vorveröffentlichten Patentanmeldung zum Walzen von Spundwandprofilen so zu verbessern, daß die erwähnten Nachteile vermieden und die Schwierigkeiten beseitigt werden und damit das Walzen von Spundwandprofilen sowohl mit U-Querschnitt, als auch das von solchen mit Z-Querschnitt in allen Größenordnungen und mit guten Leistungen der Walzgerüstanordnung ermöglicht wird.

Diese Aufgabe wird bei einem gattungsgemäßen Verfahren dadurch gelöst, daß das Horizontalgerüst der Vorwalzgruppe und/oder das Stauchzwischengerüst der Kompakt-Tandemgerüstgruppe jeweils zwei Wahlkaliber aufweisen, und daß dem ausgangsseitigen Universalgerüst der Kompakt-Tandemgerüstgruppe ein oder mehrere Duo-Horizontalgerüste mit Kaliberwalzen nachgeordnet sind, und daß beim Walzen mit dieser Gerüstanordnung die Breitenanpassung und eine Formanpassung eines Vorprofils mit H-Querschnitt bei gleichzeitiger Reduzierung des Querschnitts in der Vorwalzgruppe und die weitere Reduzierung des Querschnitts mit Vorformung der Profilenden für die Schloßbildung in der Kompakt-Tandemgerüstgruppe und die abschließende Fertigbildung der Schlösser des Profils in den Kalibern der Duo-Horizontalgerüste erfolgt.

Mit dieser Ausbildung von Walzgerüsten und deren Betreibensweise lassen sich sowohl U-Profile mit stark variierenden Höhen als auch Z-Profile für Spundwände einschließlich der unterschiedlichen Schloßformen von deren Enden bei sehr guter Walzleistung herstellen.

Die Merkmale weiterer Möglichkeiten des Betreibens der erfindungsgemäßen Walzgerüstanordnung sind in den Unteransprüchen niedergelegt.

Die Erfindung wird anhand der in der Zeichnung dargestellten Ausführungsbeispiele näher erläutert. In der Zeichnung zeigen
- Fig. 1: eine Walzgerüstanordnung, geeignet zur Durchführung eines Verfahrens gemäß der Erfindung, in der Draufsicht in schematischer Darstellung,
- Fig. 2: einen Stichplan für die Walzgerüstanordnung nach Fig. 1 und
- Fig. 3: einen weiteren Stichplan für die genannte Walzgerüstanordnung.

Wie aus Fig. 1 zu ersehen, ist hinter einem Wärmofen WO, der auch ein, unmittelbar mit der Stranggußeinrichtung verbundener Nachwärmofen sein kann, der die austrittswarmen Strangprofile auf Walztemperatur erhitzt, ein Rollgang RG1 angeordnet, der zu der Vorgerüstgruppe führt, die eingangsseitig aus einem Vertikal-Duogerüst VDG und ausgangsseitig aus einem Horizontal-Duogerüst HDG besteht. Dieser Gruppe von Vorwalzgerüsten ist in der gleichen Walzlinie WL1 ein Rollgang RG2 nachgeordnet. Eine Quertransporteinrichtung QT führt zu einem parallel verlaufenden Rollgang RG3, der in einer zweiten Walzlinie WL2 zu der Kompakt-Tandemgerüstgruppe führt, die aus einem eingangsseitigen Universalgerüst EUG, einem Stauchzwischengerüst SZG und einem ausgangsseitigen Universalgerüst AUG besteht, und der ein Rollgang RG4 nachgeordnet ist, der in der gleichen Walzlinie WL2 zu den hintereinander angeordneten Duo-Horizontalgerüsten DHG1, DHG2 und DHG3 führt, die mit Kaliberwalzen ausgestattet sind.

Wie aus Fig. 2 zu ersehen, wird das Vorprofil VP im Vertikal-Duogerüst VDG im ersten Stich 1 gestaucht und in einem Folgestich 2 im Wahlkaliber WKI des Horizontal-Duogerüstes HDG geformt und dann in einem Reversierstich R3 und anschließend in einem Folgestich 4 im Wahlkaliber WKII reduziert. Es folgen dann in durchgehender Folge drei Stiche 5, 6 und 7 durch das eingangsseitige Universalgerüst EUG, das Stauchzwischengerüst SZG und das ausgangsseitige Universalgerüst AUG der Kompakt-Tandemgerüstgruppe, an die sich in umgekehrter Richtung und Reihenfolge der Gerüste die Reversierstiche R8, R9 und R10 anschließen, diesen folgt ein erneuter Durchgang mit den Folgestichen 11, 12 und 13 durch die genannte Gerüstreihe. Die mit diesen Tandem-Stichfolgen reduzierend erreichte fertige Grundform des Spundwandprofils wird in unmittelbar anschließenden Folgestichen 14 und 15 in den Kalibern der Duo-Horizontalgerüste DHGI und DHGII durch abschließende Formung der Schloßenden fertig geformt.

Beim Stichplan nach Fig. 3 wird das Vorprofil VP ebenfalls in einem ersten Stich 1 im Vertikal-Duogerüst VDG gestaucht und anschließend in einem Folgestich 2 durch das Horizontal-Duogerüst HDG der Vorwalzgruppe in deren Wahlkaliber WKI vorgeformt. Diese Form wird in einem Reversierstich R3 und einem weiteren Stich 4 durch das Wahlkaliber WKII reduziert und dann in einer Stichfolge 5, 6 und 7 durch das eingangsseitige Universalgerüst EUG, das Stauchzwischengerüst SZG und das ausgangsseitige Universalgerüst AUG der Kompakt-Tandemgerüstgruppe und einer, sich daran anschließenden Reversierstichfolge R8, R9 und R10 und einem Anschlußstich 11 durch das eingangsseitige Universalgerüst EUG weiter reduziert und dann, abschließend, in einem Stich 12 durch das zweite Wahlkaliber des Stauchzwischengerüstes SZG vorgeformt. Die Schloßenden des so in seiner Grundform fertig gewalzten Spundwandprofils werden unmittelbar anschließend in einer durchgehenden Stichfolge 13, 14, 15 in den Duo-Horizontalgerüsten DHGI, DHGII und DHGIII fertig gewalzt.

## Patentansprüche

1. Arbeitsverfahren zum zum Walzen von Fertigprofilen aus einem endabmessungsnahen, aus einer Stranggußeinrichtung kommenden Vorprofil (VP) mittels, im Reversierbetrieb arbeitender Walzgerüstanordnungen, von denen die eine, eine Kompaktwalzgruppe, bestehend aus einem eingangsseitigen ersten Universalgerüst (EÜG), einem ausgangsseitigen zweiten Universalgerüst (AÜG) und einem zwischen diesen Universalgerüsten angeordneten Stauch-Zwischengerüst (SZG) darstellt, der eine, aus Vertikal- und Horizontalwalzgerüsten (VDG; HDG) bestehende Vorwalzgruppe vorgeordnet ist, wobei bei Ausstattung eines Walzgerüstes der Vorwalzgruppe und eines der Walzgerüste der Kompaktwalzgruppe mit wahlweise in die und aus der Walzlinie herausbringbaren Wahlkalibern, die Formung des Vorprofils (VP) in den Walzgerüsten der Vorwalzgruppe in einer Reihe von Formänderungs- und Formreduzierwalzstichen mit oder ohne Einsatz der Wahlkaliber bewirkt und anschließend in der Kompaktwalzgruppe, in mehreren Formänderungs- bzw. Formreduzierstichen und Reversierstichen im eingangsseitigen Universalgerüst (EÜG) und im Stauchzwischengerüst (SZG) mit oder ohne Einsatz der Wahlkaliber weiter geformt wird, und die Kompaktwalzgruppe als Tandemgerüstgruppe arbeitet,
und die Vorwalzgruppe in einer Walzlinie (WL1) einen Auslaufrollgang (RG2) aufweist und diesem eine Quertransporteinrichtung (QT) und in einer zweiten Walzlinie (WL2) ein paralleler Eingangsrollgang (RG3) für die Kompakt-Tandemgerüstgruppe (EUG, SZG und AUG) nachgeordnet sind, **dadurch gekennzeichnet, daß** für das Walzen von Fertigprofilen das Horizontalgerüst (HDG) der Vorwalzgruppe und/oder das Stauchzwischengerüst (SZG) der Kompakt-Tandemgerüstgruppe jeweils zwei Wahlkaliber aufweisen, und dem ausgangsseitigen Universalgerüst (AUG) der Kompakt-Tandemgerüstgruppe ein oder mehrere Duo-Horizontalgerüste (DHGI, DHGII, DHGIII) mit Kaliberwalzen nachgeordnet sind, beim Walzen mit dieser Gerüstanordnung die Breitenanpassung und eine Formanpassung eines Vorprofils (VP) mit H-Querschnitt bei gleichzeitiger Reduzierung des Querschnitts in der Vorwalzgruppe die weitere Reduktion des Querschnitts mit Vorformung der Profilenden für die Schloßbildung in der Kompakt-Tandemgerüstgruppe und die abschließende Fertigbildung der Schlösser des Profils in den Kalibern der Duo-Horizontalgerüste (DHGI, DHGII, DHGIII) erfolgt.

2. Arbeitsverfahren nach Anspruch 1,
**dadurch gekennzeichnet,**
**daß** das Vorprofil (VP) in der Vorwalzgruppe in mehreren Stichen und Reversierstichen gestaucht und mit oder ohne Einsatz der Wahlkaliber des Horizontalgerüstes (HDG) reduzierend geformt und dann in der Kompakt-Tandemgerüstgruppe in durchgehenden Stich- und Reversierstichfolgen mit oder ohne Einsatz der Wahlkaliber im Stauchzwischengerüst (SZG) weiter reduzierend in die fertige Grundform gewalzt und dann die Spundwand-Schloßenden der Grundform fertig geformt werden.

3. Arbeitsverfahren nach den Ansprüchen 1 und 2,
**dadurch gekennzeichnet,**
**daß** das Vorprofil (VP) in dem Vertikalgerüst (VDG) der Vorwalzgruppe in einem Stich (1) gestaucht, anschließend in einem Folgestich (2) im ersten Wahlkaliber (WKI) des Horizontalgerüstes (HDG) dieser Vorwalzgruppe geformt, in einem anschließenden Reversierstich (R3) und einem, diesem folgenden Stich im zweiten Wahlkaliber (WKII) formreduziert wird und dann in drei Stich- bzw. Reversierstichfolgen (5, 6, 7; R8, R9, R10; 11, 12, 13) hintereinander durch alle Gerüste (EUG, SZG und AUG) der Kompakt-Tandemgerüstgruppe und in einer anschließenden Folge von Stichen (14, 15) in den Duo-Horizontalgerüsten (DHGI, DHGII) formreduzierend in die fertige Spundwandgrundform mit deren Schloßenden gewalzt werden.

4. Arbeitsverfahren nach den Ansprüchen 1 und 2,
**dadurch gekennzeichnet,**
**daß** das Vorprofil (VP) im Vertikalgerüst (VDG) der Vorwalzgruppe in einem Stich (1) gestaucht, anschließend in einem Stich (2), einem Reversierstich (R3) und einem Folgestich (4) in dem Horizontalgerüst (HDG) geformt und formreduziert und dann in der Kompakt-Tandemgerüstgruppe unter Einsatz des ersten Wahlkalibers des Stauchzwischengerüstes (SZG) dieser Gerüstgruppe in drei Folgestichen (5, 6, 7) und Reversierstichfolgen (R8, R9, R10) hintereinander durch alle Gerüste (EUG, SZG, AUG) der Kompakt-Tandemgerüstgruppe und einem Anschlußstich (11), wieder durch das eingangsseitige Universalgerüst (EUG) weiter reduziert, in einem weiteren Stich (12) durch das zweite Wahlkaliber des Stauchzwischengerüstes (SZG) formreduzierend zur Spundwandgrundform und dann unmittelbar anschließend, ebenfalls in aufeinanderfolgenden Stichen (13, 14, 15) durch die Kaliberwalzen der Duo-Horizontalgerüste (DHGI, DHGII, DHGIII) die'Schloßenden des Profils fertig gewalzt werden.

## Claims

1. A operating method for rolling finished profiles from a preliminary profile (VP) that approximately has the dimensions of the finished profiles and arrives from a continuous casting device, namely by means of roll stand arrangements that operate in the reversing mode, wherein one roll stand arrangement represents a compact rolling group consisting of a first universal stand (EUG) on the intake side, a second universal stand (AUG) on the outlet side and an intermediate upsetting stand (SZG) arranged between said universal stands, wherein a preliminary rolling group consisting of vertical and horizontal roll stands (VDG, HDG) is arranged upstream of the aforementioned compact rolling group, wherein the shaping of the preliminary profile (VP) is, if one roll stand of the preliminary rolling group and one roll stand of the compact rolling group is equipped with selectable passes that can be selectively moved into and out of the rolling line, caused in the roll stands of the preliminary rolling group due to a series of shape-changing and shape-reducing rolling stages with or without the utilization of the selectable passes, wherein the preliminary profile subsequently is additionally shaped in the compact rolling group by means of several shape-changing or shape-reducing stages and reversing stages in the universal stand (EUG) on the intake side and in the intermediate upsetting stand (SZG), namely with or without the utilization of the selectable passes, wherein the compact rolling group operates in the form of a tandem stand group, wherein the preliminary rolling group contains an outlet roller table (RG2) in one rolling line (WL1), and wherein a lateral transport device (QT) and a parallel intake roller table (RG3) for the compact tandem stand group (EUG, SZG and AUG) which is situated in a second rolling line (WL2) are arranged downstream of the outlet roller table, **characterized by** the fact that the horizontal stand (HDG) of the preliminary rolling group and/or the intermediate upsetting stand (SZG) respectively contain two selectable passes in order to roll the finished profiles, wherein one or more dual horizontal stand(s) (DHGI, DHGII, DHGIII) with sizing rollers is/are arranged downstream of the universal stand (AUG) of the compact tandem stand group on the outlet side, wherein the width adaptation and a shape adaptation of a preliminary profile (VP) with H-shaped cross section, as well as a simultaneous reduction in the cross section, takes place in the preliminary rolling group when rolling with this stand arrangement, wherein the additional reduction in the cross section and the preliminary shaping of the profile ends for forming the locks takes place in the compact tandem stand group, and wherein the subsequent finish-forming of the locks of the profile takes place in the passes of the dual horizontal stands (DHGI, DHGII, DHGIII).

2. A operating method according to claim 1, **characterized by** the fact that the preliminary profile (VP) is upset in the preliminary rolling group in several stages and reversing stages and shaped in a reducing fashion with or without the utilization of the selectable passes of the horizontal stand (HDG), wherein the preliminary profile is subsequently rolled in an additionally reducing fashion into the finished basic shape in the compact tandem stand group in continuous stages and reversing stages with or without the utilization of the selectable passes, and wherein the sheet pile lock ends of the basic shape are subsequently finished-formed.

3. A operating method according to claims 1 and 2, **characterized by** the fact that the preliminary profile (VP) is upset in one stage (1) in the vertical stand (VDG) of the preliminary rolling group, subsequently shaped in an ensuing stage (2) in the first selectable pass (WKI) of the horizontal stand (HDG) of this preliminary rolling group, reduced with respect to its shape in an ensuing reversing stage (R3) and a subsequent stage in the second selectable pass (WKII) and then successively rolled into the finished basic shape of the sheet pile with its lock ends in a shape-reducing fashion in three stage and reversing stage sequences (5, 6, 7; R8, R9, R10; 11, 12, 13) by all stands (EUG, SZG and AUG) of the compact tandem stand group and in an ensuing sequence of stages (14, 15) in the dual horizontal stands (DHGI, DHGII).

4. A operating method according to claims 1 and 2, **characterized by** the fact that the preliminary profile (VP) is upset in a stage (1) in the vertical stand (VDG) of the preliminary rolling group, subsequently shaped and reduced with respect to its shape in a stage (2), a reversing stage (R3) and an ensuing stage (4) in the horizontal stand (HDG) and then additionally reduced in the compact tandem stand group by utilizing the first selectable pass of the intermediate upsetting stand (SZG) of this stand group, namely in three ensuing stage (5, 6, 7) and reversing stage sequences (R8, R9, R10) by all stands (EUG, SZG and AUG) of the compact tandem stand group and in one ensuing stage (11) by the universal stand (EUG) on the intake side, wherein the preliminary profile is then rolled in a shape-reducing fashion into the basic shape of the sheet pile in an additional stage (12) by the second selectable pass of the intermediate upsetting stand (SZG), and wherein the lock ends of the profile are finish-rolled immediately thereafter, namely also in successive stages (13, 14, 15) by the sizing rollers of the dual horizontal stands (DHGI, DHGII, DHGIII).

## Revendications

1. Procédé de travail pour le laminage de profilés finis à partir d'une ébauche de profilé (VP) de dimensions proches des dimensions finales, provenant d'un dispositif de coulée continue, au moyen d'installations de cages de laminage fonctionnant à revers, dont l'une représente un groupe compact de laminage consistant en une première cage universelle d'entrée (EUG), une deuxième cage universelle de sortie (AUG) et une cage intermédiaire de refoulement (SZG) disposée entre ces cages universelles, devant lequel est installé un groupe d'ébauchage consistant en des cages de laminage verticales et horizontales (VDG ; HDG), le groupe d'ébauchage de laminage, lorsque la cage de laminage du groupe d'ébauchage et une des cages de laminage du groupe compact de laminage sont équipées de calibres de sélection pouvant être sortis au choix dans et hors de la ligne de laminage, provocant le façonnage de l'ébauche de profilé (VP), dans les cages de laminage du groupe d'ébauchage en une série de passes de laminage modifiant ou réduisant la forme avec ou sans mise en oeuvre des calibres de sélection qui continue ensuite à être façonnée dans le groupe compact de laminage, en plusieurs passes modifiant ou réduisant la forme et passes inverses dans la cage universelle d'entrée (EUG) et dans la cage intermédiaire de refoulement (SZG), avec ou sans mise en oeuvre des calibres de sélection, le groupe de laminage compact fonctionnant comme groupe de cages en tandem, et le groupe d'ébauchage présentant, dans une ligne de laminage (WL1), une table à rouleaux d'évacuation (RG2) à laquelle sont ajoutés un dispositif de transport transversal (QT) et, dans une deuxième ligne de laminage (WL2), une table à rouleaux d'entrée parallèle (RG3) pour le groupe compact de cages en tandem (EUG, SZG et AUG),
**caractérisé en ce que,**
pour le laminage de profilés finis, la cage horizontale (HDG) du groupe d'ébauchage et/ou la cage intermédiaire de refoulement (SZG) du groupe compact de cages en tandem présentent chacune deux calibres de sélection et qu'à la cage universelle de sortie (AUG) du groupe compact de cages en tandem, une ou plusieurs cages horizontales en duo (DHGI, DHGII, DHGIII) avec des cylindres de calibrages sont ajoutées, que, lors du laminage avec cet agencement de cages, l'adaptation en largeur et une adaptation de forme d'une ébauche de profilé (VP) avec section transversale H avec une réduction simultanée de la section transversale dans le groupe d'ébauchage, se produisent une réduction plus importante de la section transversale avec préformage des extrémités de profilés pour la formation d'un raccord dans le groupe compact de cages en tandem et une formation définitive des raccords finis du profilé dans les calibres de la cage horizontale en duo (DHGI, DHGII, DHGIII).

2. Procédé de travail selon la revendication 1,
**caractérisé en ce que**
l'ébauche de profilé (VP) est refoulée dans le groupe d'ébauchage en plusieurs passes et passes inverses et est façonnée en réduction avec ou sans mise en oeuvre des calibres de sélection de la cage horizontale (HDG) et continue ensuite à être laminée dans le groupe compact de cages en tandem en séries continues de passes et passes inverses avec ou sans mise en oeuvre des cylindres de sélection dans la cage intermédiaire (SZG) en continuant la réduction, jusqu'à obtenir la forme de base finie et qu'ensuite les extrémités de raccords à palplanches de la forme de base sont formées définitivement.

3. Procédé de travail selon les revendication 1 et 2,
**caractérisé en ce que**
l'ébauche de profilé (VP) est refoulée dans la cage verticale (VDG) du groupe d'ébauchage en une passe (1) et ensuite façonnée en une passe suivante (2) dans le premier calibre de sélection (WKI) de la cage horizontale (HDG) de ce groupe d'ébauchage, est en une passe inverse suivante (R3) réduite dans sa forme et ensuite, en trois séries de passes ou passes inverses (5, 6, 7 ; R8, R9, R10 ; 11, 12, 13) successives dans toutes les cages (EUG, SZG et AUG) du groupe compact de cages en tandem et en une série consécutive de passes (14 ,15), est laminée avec réduction de sa forme dans les cages horizontales en duo (DHGI, DHGII) pour obtenir la forme de base à palplanches avec ses extrémités de raccord.

4. Procédé de travail selon les revendications 1 et 2,
**caractérisé en ce que**
l'ébauche de profilé (VP) est refoulée dans la cage verticale (VDG) du groupe d'ébauchage en une passe (1), puis est façonnée et réduite dans sa forme en une passe (2), une passe inverse (R3) et une passe suivante (4) dans la cage horizontale (HDG) et ensuite continue à être réduite dans le groupe compact de cages en tandem en mettant en oeuvre le premier calibre de sélection de la cage intermédiaire de refoulement (SZG) de ce groupe de cages en trois passes en série (5, 6, 7) et passes inverses en série (R8, R9, R10) successives dans toutes les cages (EUG, SZG, AUG) du groupe compact de cages en tandem et continue à être réduite en une passe consécutive (11) de nouveau dans la cage universelle (EUG) d'entrée, est laminée en réduisant sa forme en une passe supplémentaire (12) par le deuxième calibre de sélection de la cage intermédiaire de refoulement (SZG) pour obtenir la forme de base à palplanches et, tout de suite après, également en passes successives (13, 14, 15), les extrémités de raccord du profilé sont laminées à l'état final par les cylindres de calibrage des cages horizontales en duo (DHGI, DHGII, DGHGIII).
